# EUROPÄISCHE PATENTSCHRIFT

(11) **EP 1 133 579 B1**
(45) Veröffentlichungstag und Bekanntmachung des Hinweises auf die Patenterteilung: **11.09.2002**
(21) Anmeldenummer: 99952596.7
(22) Anmeldetag: 18.10.1999
(51) Int. Cl.: C23C 2/12

(54) **VERFAHREN ZUR HERSTELLUNG EINER SCHUTZSCHICHT AUF EINEM MARTENSITISCHEN STAHL UND VERWENDUNG DES MIT DER SCHUTZSCHICHT VERSEHENEN STAHLS**
METHOD FOR PRODUCING OF A PROTECTIVE LAYER ON A MARTENSITIC STEEL AND UTILISATION OF SAID STEEL COATED WITH SAID PROTECTIVE LAYER
PROCEDE POUR PRODUIRE UNE COUCHE PROTECTRICE SUR UN ACIER MARTENSITIQUE ET UTILISATION DE L'ACIER POURVU DE LADITE COUCHE PROTECTRICE

(30) Priorität: 19.11.1998 DE 19853285
(43) Veröffentlichungstag der Anmeldung: 19.09.2001
(73) Patentinhaber: Forschungszentrum Karlsruhe GmbH, 76133 Karlsruhe (DE)
(72) Erfinder: GLASBRENNER, Heike, D-76139 Karlsruhe (DE); STEIN-FECHNER, Kathleen, D-76133 Karlsruhe (DE); WEDEMEYER, Olaf, D-76344 Eggenstein-Leopoldshafen (DE)
(86) Internationale Anmeldenummer: EP9907881
(87) Internationale Veröffentlichungsnummer: WO00031312

(56) Entgegenhaltungen:
- DE-A- 3 145 941
- GB-A- 1 057 188
- US-A- 5 447 754
- DATABASE WPI Section Ch, Week 198418 Derwent Publications Ltd., London, GB; Class A35, AN 1984-110354 XP002129615 & JP 59 050177 A (KOBE STEEL LTD), 23. März 1984 (1984-03-23)
- PATENT ABSTRACTS OF JAPAN vol. 1998, no. 11, 30. September 1998 (1998-09-30) & JP 10 175081 A (SUMITOMO LIGHT METAL IND LTD), 30. Juni 1998 (1998-06-30)
- PATENT ABSTRACTS OF JAPAN vol. 011, no. 101 (C-413), 31. März 1987 (1987-03-31) & JP 61 250130 A (MITSUBISHI MOTORS CORP), 7. November 1986 (1986-11-07)
- PATENT ABSTRACTS OF JAPAN vol. 1996, no. 09, 30. September 1996 (1996-09-30) & JP 08 134595 A (NIPPON STEEL CORP), 28. Mai 1996 (1996-05-28)
- BENAMATI: "development of tritium permeation barriers on al base in europe" JOURNAL OF NUCLEAR MATERIALS , Bd. 271&272, 1999, Seiten 391-395, XP000874316 elsevier,nl

## Beschreibung

Die Erfindung betrifft ein Verfahren zur Herstellung einer Schutzschicht auf einem martensitischen Stahl gemäß dem ersten Patentanspruch und die Verwendung des mit der Schutzschicht versehenen Stahls gemäß dem fünften Patentanspruch.

Der Übersichtsartikel von J. R. Nicholls und D. J. Stephenson: "Applications of coating technology and HIP to advanced materials processing" in Materials at High Temperatures Vol. 9 No. 2 (1991) pp. 110-120 beschreibt eine Reihe von Verfahren zur Herstellung von Schutz- und Diffusionssperrschichten auf Werkstoffen. Hierzu wird der Werkstoff mit Hilfe einer Reihe unterschiedlicher Methoden beschichtet und anschließend einem Verfestigungsprozeß unterworfen. Als einsetzbare Werkstoffe werden eine Vielzahl von Metallen und Metallegierungen vorgeschlagen, nicht jedoch martensitische Stähle. In einer Tabelle (Tabelle 1) werden miteinander kombinierbare Beschichtungs- und Verfestigungsverfahren aufgeführt. Für das sogenannte "dip coating" wird als Verfestigungsverfahren das Sintern angegeben. Das Heißisostatische Pressen wird bei Gegenständen, die durch physikalische Dampfabscheidung (PVD) beschichtet wurden, eingesetzt. Eine Nachbehandlung im Anschluß an das Verfestigungsverfahren findet bei den beschriebenen Methoden nicht statt.

Der Erfindung liegt die Aufgabe zugrunde, ein weiteres Verfahren zur Herstellung einer Schutzschicht vorzuschlagen. Die Schutzschicht soll sich für martensitische Stähle eignen. Der mit der Schutzschicht versehene martensitische Stahl soll in Kernfusionsexperimenten einsetzbar sein, wobei die Schutzschicht eine Diffusionssperrschicht für das radioaktive Wasserstoffisotop Tritium darstellt. Der mit der Schutzschicht versehene Stahl muß bei diesem Einsatzgebiet gegenüber den hier verwendeten flüssigen Brutmetallen wie z. B. flüssiges Lithium oder Lithium-Blei (Pb17%Li) beständig sein.

Die Aufgabe wird durch das im ersten Patentanspruch beschriebene Verfahren und die im fünften Patentanspruch angegebene Verwendung gelöst. In den übrigen Ansprüchen werden bevorzugte Ausgestaltungen des Verfahrens beschrieben.

Erfindungsgemäß wird ein martensitischer Stahl, insbesondere ein Chromstahl, vorzugsweise mit 8 bis 10 % Chrom, oder ein unlegierter oder legierter Federstahl mit der Schutzschicht versehen. In einem ersten Schritt wird der martensitische Stahl unter einer Schutzgasatmosphäre in eine Schmelze von Aluminium oder einer Aluminiumlegierung wie z. B. 90 % Al und 10% Si eingetaucht. Für die Verwendung in Kernfusionsexperimenten wird eine Schmelze von Reinaluminium bevorzugt. Als Schutzgas eignen sich insbesondere die Edelgase Argon und Helium, gegebenenfalls in Kombination mit einem reduzierend wirkenden Gas wie Wasserstoff.

Die Temperatur der Schmelze liegt bevorzugt in einem Temperaturbereich zwischen dem Schmelzpunkt und maximal 100°C oberhalb des Schmelzpunkts. Für Reinaluminium ist eine Temperatur von 700°C gut geeignet. Die Tauchzeit soll der Dicke des zu beschichtenden Gegenstands aus dem martensitischen Stahl ungefähr proportional sein. Tauchzeiten im Bereich zwischen 5 Sekunden und 2 Minuten sind im allgemeinen gut geeignet.

Anschließend wird der martensitische Stahl aus der Schmelze entnommen und unter der Schutzgasatmosphäre vorzugsweise mit natürlicher Abkühlgeschwindigkeit auf eine Temperatur zwischen 100°C und Raumtemperatur abgekühlt.

Danach wird der martensitische Stahl heißisostatisch bei einem Druck von mindestens 1500 bar bei der Austenitisierungstemperatur (Aci-Endtemperatur) gepreßt. Die Austenitisierungstemperatur liegt bei 8 bis 10 %-igen Chromstählen zwischen 1040°C und 1075°C. Der maximal anwendbare Druck ist in der Regel aus apparativen Gründen auf ca. 3000 bar begrenzt. Hierbei werden alle martensitischen Bestandteile des Stahls in Austenit umgewandelt.

Die Haltezeit beim heißisostatischen Pressen entspricht der Haltezeit bei Austenitisierungstemperatur und soll für 8 bis 10 %ige Chromstähle im Bereich zwischen 30 und 40 Minuten liegen. Dabei wird eine ca. 100 bis 200 um dicke Schutzschicht gebildet.

Im Anschluß an das heißisostatische Pressen wird der Stahl einer Härtung unterzogen. Hierzu wird der Stahl in an sich bekannter Weise abgeschreckt und danach angelassen. Das Anlassen kann in Abhängigkeit von der Stahlsorte beispielsweise bei einer Temperatur von 750°C und einer Haltezeit von 1 bis 2 Stunden vorgenommen werden. Durch diesen Schritt wird der martensitische Zustand mit der gewünschten Duktilität wieder hergestellt.

Beim erfindungsgemäß beschichteten Stahl schließt sich an den martensitischen Grundkörper eine Eisen/Chrom/Aluminium-Mischkristallschicht an, die ca. 100 bis 200 um dick ist und deren Aluminiumgehalt in den oberflächennahen Bereichen ca. 30 % beträgt, wobei der Aluminiumgehalt in Richtung auf den Grundkörper abnimmt. Die Mischkristallschicht weist im wesentlichen dieselbe Duktilität auf wie der martensitische Grundkörper. Die Oberfläche der Schutzschicht wird durch eine ca. 1 um dicke keramische Schicht aus Aluminiumoxid gebildet. Ein wesentlicher Vorteil der Erfindung ist, daß bei einer mechanischen Beschädigung der obersten Aluminiumoxidschicht in einer oxidierenden Atmosphäre Aluminiumoxid nachgebildet werden kann. Die Schutzschicht erweist sich damit als selbstheilend. Ein weiterer Vorteil ist, daß infolge des heißisostatischen Pressens die Porengröße und die Zahl der Poren stark vermindert ist. Die Schutzschicht erweist sich als wirkungsvolle Diffusionssperrschicht gegenüber Wasserstoff; die Tritiumdiffusion ist gegenüber unbeschichteten Stählen um einen Faktor von ca. 1000 vermindert. Die Schutzschicht ist zudem gegen den korrosiven Angriff von Flüssigmetallen nahezu inert.

Die Erfindung wird im folgenden anhand eines Ausführungsbeispiels näher erläutert.

Zur Beschichtung wurden verschiedene Stahlteile aus dem aus K. Anderko, K. Ehrlich, L. Schäfer und M. Schirra: "CETA, ein Entwicklungsschritt zu einem schwach aktivierbaren martensitischen Stahl", Kernforschungszentrum Karlsruhe Kfk 5060 (Juni 1993) als MANET II bekannten martensitischen Stahl eingesetzt. MANET II ist wie folgt zusammengesetzt:

| | |
|---|---|
| C | 0, 10 bis 0,11 |
| Si | 0,14 bis 0,28 |
| Mn | 0,75 bis 0, 96 |
| P | 0,003 bis 0,007 |
| S | 0,004 bis 0,005 |
| Cr | 10,3 bis 10,4 |
| V | 0,19 bis 0,21 |
| Al | 0,004 bis 0,012 |
| Cu | 0,007 bis 0,10 |
| B | 0,0072 bis 0,0089 |
| N | 0,027 bis 0,032 |
| Ni | 0,62 bis 0,68 |
| Mo | 0,56 bis 0,61 |
| Nb | 0,14 bis 0,16 |
| Zr | 0,007 bis 0,028 |
| Rest: Eisen | |

Die Oberfläche der zu beschichtenden Stahlteile wurde zunächst durch Sandstrahlen gesäubert. Anschließend wurden die Teile in Aceton und Ethanol gereinigt. Um eine bessere Benetzbarkeit mit der Aluminiumschmelze zu erreichen, wurde ein Flußmittel bestehend aus einer gesättigten Salzlösung (KCl, NaCl und Na3AlF6 im Verhältnis 5:4:1) aufgetragen. Die so präparierten Teile wurden getrocknet, bevor sie in eine Box mit Schutzgasatmosphäre (Argon mit 5 % Wasserstoff), in der sich ein Tiegel mit der Schmelze befand, eingeschleust wurden. Die Temperatur der Reinaluminium-Schmelze betrug 700°C. Die Teile wurden 30 Sekunden lang in die Aluminium-Schmelze eingetaucht und anschließend unter der Schutzgasatmosphäre auf Raumtemperatur abgekühlt. Nachdem die mit Aluminium beschichteten Stahlteile abgekühlt waren, wurden sie durch ein Schleusensystem aus der Box entnommen.

Die Teile wurden anschließend in eine HIP-Anlage eingebracht. Die Anlage wurde zunächst evakuiert und anschließend mit Ar 4.8 geflutet. Danach wurden Temperatur und Druck gleichzeitig erhöht, bis die Austenitisierungstemperatur von 1075°C und 3000 bar Druck erreicht waren. Nach einer Haltezeit von 0,5 Stunden wurde die Anlage abgeschaltet, wonach die Teile mit ca. 10 bis 20 K/min bei konstantem Druck abkühlten. Diese Abkühlrate ist ausreichend, um die Bildung von Martensit zu gewährleisten, d. h., um die Teile zu härten. Die anschließende Anlaßbehandlung erfolgte ebenfalls in der HIP-Anlage. Alternativ könnte auch ein anderer Ofen verwendet werden. Die Stahlteile wurden bei einer Temperatur von 750°C für eine Zeit von 2 Stunden angelassen. Obwohl der Anlaßschritt prinzipiell drucklos vorgenommen werden kann, wurde in der HIP-Anlage beim Anlassen ein Druck von 3000 bar aufrechterhalten. Danach wurde die HIP-Anlage abgeschaltet und die Stahlteile abgekühlt.

## Patentansprüche

1. Verfahren zur Herstellung einer Schutzschicht auf einem martensitischen Stahl mit den Schritten:
a) Tauchen des martensitischen Stahls in eine Schmelze aus Aluminium oder einer Aluminiumlegierung unter einer Schutzgasatmosphäre;
b) Entnahme des Stahls aus der Schmelze und Abkühlen auf eine Temperatur von 100°C bis Raumtemperatur unter der Schutzgasatmosphäre;
c) Heißisostatisches Pressen (HIP) des Stahls bei einem Druck von mindestens 1500 bar bei der Austenitisierungstemperatur;
d) Abschrecken und Anlassen des Stahls.

2. Verfahren nach Anspruch 1 mit einem 8 bis 10%-igen Chromstahl.

3. Verfahren nach Anspruch 1 oder 2 mit einer Temperatur der Schmelze im Bereich zwischen dem Schmelzpunkt und maximal 100°C oberhalb des Schmelzpunkts.

4. Verfahren nach Anspruch 1 mit einer Tauchzeit im Bereich zwischen 5 Sekunden und 2 Minuten.

5. Verwendung des nach einem der Ansprüche 1 bis 4 mit der Schutzschicht versehenen Stahls als Strukturmaterial für Kernfusionsexperimente, bei denen der Stahl mit Tritium und/oder einem Flüssigmetall in Kontakt gebracht wird.

## Claims

1. Method of producing a protective layer on a martensitic steel, said method having the following steps:
a) dipping the martensitic steel in a melt formed from aluminium or an aluminium alloy under a protective gas atmosphere;
b) removing the steel from the melt and cooling it to a temperature ranging from 100° C to ambient temperature under the protective gas atmosphere;
c) isostatically hot-pressing (HIP) the steel at a pressure of at least 1500 bar at the austenitisation temperature; and
d) quenching and tempering the steel.

2. Method according to claim 1, using an 8 to 10 % chromium steel.

3. Method according to claim 1 or 2, using a temperature of the melt in the range between the melting point and a maximum of 100° C above the melting point.

4. Method according to claim 1, using an immersion period in the range between 5 seconds and 2 minutes.

5. Use of the steel, which is provided with the protective layer according to one of claims 1 to 4, as the structural material for nuclear fusion experiments, wherein the steel is brought into contact with tritium and/or a liquid metal.

## Revendications

1. Procédé de production d'une couche protectrice sur un acier martensitique comportant les étapes suivantes :
a) immersion de l'acier martensitique dans une solution d'aluminium ou d'un alliage d'aluminium sous une atmosphère de gaz protecteur,
b) retrait de l'acier de la masse fondue et refroidissement allant de 100°C à la température ambiante sous l'atmosphère de gaz protecteur ;
c) pressage isostatique à chaud (HIP) de l'acier à une pression d'au moins 1500 bars à la température d'austénitisation ;
d) trempage et adoucissement de l'acier.

2. Procédé selon la revendication 1, avec de l'acier à 8 à 10 % de chrome.

3. Procédé selon la revendication 1 ou 2 avec une température de la masse fondue située dans un intervalle compris entre le point de fusion et/ou au maximum 100°C au-dessus du point de fusion.

4. Procédé selon la revendication 1 avec une durée d'immersion située dans un intervalle compris entre 5 secondes et 2 minutes.

5. Utilisation de l'acier muni de la couche protectrice selon l'une des revendications 1 à 4 comme matériau de structure pour expériences de fusion nucléaire dans laquelle l'acier est mis en contact avec du tritium et/ou un métal liquide.
